# EUROPÄISCHE PATENTANMELDUNG

(11) **EP 4 656 796 A1**
(43) Veröffentlichungstag der Anmeldung: **03.12.2025**
(21) Anmeldenummer: 25178155.5
(22) Anmeldetag: 22.05.2025
(51) Int. Cl.: D21F 5/02, D21G 1/02, D21F 3/08

(54) **WALZE, VERWENDUNG UND VERFAHREN**

(30) Priorität: 28.05.2024 DE 102024114944
(71) Anmelder: Voith Patent GmbH, 89522 Heidenheim (DE)
(72) Erfinder: Grohmann, Franz, 2671 Payerbach (AT); Sperling, Sebastian, 2751 Wöllersdorf-Steinabrückl (AT); Wiesbrock, Frank, 2700 Wiener Neustadt (AT); Angerler, Jürgen, 4662 Laakirchen (AT); Schindelbacher, Christoph, 2700 Wiener Neustadt (AT)
(74) Vertreter: Voith Patent GmbH - Patentabteilung

(57) **Zusammenfassung**

Walze sowie deren Verwendung in einer Maschine zur Herstellung oder Verarbeitung einer Faserstoffbahn, wobei die Walze zumindest eine Beschichtung aufweist, welche die radial äußere Oberfläche der Walze bereitstellt, wobei die Beschichtung eine erste Komponente aus metallischem, keramischem oder Cermet-basiertem Material sowie eine zweite Komponente aus einem polysiloxan-basierten Polymermaterial umfasst, und wobei die radial äußere Oberfläche sowohl Material der ersten Komponente als auch der zweiten Komponente aufweist, zudem Herstellungsverfahren einer solchen Walze.

## Beschreibung

Die Erfindung betrifft eine Walze und deren Verwendung in einer Maschine zur Herstellung oder Verarbeitung einer Faserstoffbahn gemäß dem Oberbegriff des Anspruchs 1 sowie ein Verfahren zur Herstellung oder Bearbeitung einer Walze gemäß dem Oberbegriff des Anspruchs 10.

Beschichtete Walzen mit nicht-porenfreiem Aufbau kommen zur Anwendung in Papiermaschinen zur Herstellung unterschiedlichster Papiere (z.B. Verpackung, Lebensmittel, Hygiene, Grafik, u.v.m.). Die Herstellung der genannten Beschichtung erfolgt beispielsweise, aber nicht ausschließlich, über Verfahren wie z.B. Lichtbogenspritzen, HVOF, HVAF, Plasmaspritzen, aber auch Flammspritzen, Laser Cladding oder Hochgeschwindigkeitsauftragsschweißen.

Diese Schichten sind dadurch gekennzeichnet, dass Stoffe des Papiermacherprozesses an der Oberfläche dieser Walzen agglomerieren und in der Folge zu Problemen im Herstellungsprozess führen, u.a. Korrosion der Beschichtung und/oder des Walzengrundkörpers, Belegung und/oder Verschleiß der Beschichtung und/oder des Walzengrundkörpers sowie Beschädigungen an Sieb, Filz oder Stoff- und/oder Papierbahn.

Zur Minimierung dieser Effekte bzw. zum Erhalt der Langlebigkeit der Walzenbezüge bzw. Walzen werden diese nicht-porenfrei aufgebauten Schichten mit Versiegelungen versehen. Hierfür ist eine Vielzahl an Polymermaterialien geeignet. Beispielsweise werden Epoxidharze eingesetzt, wenn eine hohe mechanische Stabilität des Bezuges gefordert ist, oder es werden poly- und perfluorierte Alkylverbindungen (sogenannte PFAS-Substanzen) eingesetzt, um Anti-Haft-Eigenschaften zu realisieren.

Eine solche Anti-Haft-Beschichtung aus Teflon ist beispielsweise in der DE 103 54 507 A1 beschrieben.

Das gesteigerte Bewusstsein gegenüber perfluorierten Substanzen führt nun zu veränderten Regulativen und/oder gesetzlichen Vorgaben bzw. einem neuen Bewusstsein bei den Produktionsbetrieben für Papierprodukte, Rohstoffverfügbarkeit für die genannten Versiegelungen und, nicht zuletzt, zu einem bewussteren Verhalten der Endkunden. Daher sind diese perfluorierten Substanzen in ökologischer und ökonomischer Hinsicht als zunehmend bedenklich zu bewerten, und in vielen Bereichen ist in Zukunft eine restriktive Gesetzgebung zu erwarten.

Die Aufgabe der Erfindung ist es, Alternativen für die Verwendung von PFAS vorzuschlagen, welche gesundheitlich unbedenklicher sind und mit denen sich trotzdem gute Anti-Haft-Eigenschaften erzielen lassen.

Insbesondere ist es Aufgabe der Erfindung, polymerbasierende Alternativmaterialien für Anti-Haft-Anwendungen auf thermischen Beschichtungen von Walzen in Papiermaschinen vorzuschlagen.

Die Aufgabe wird erfindungsgemäß durch eine Ausführung entsprechend der unabhängigen Ansprüche gelöst. Weitere vorteilhafte Ausführungsformen der vorliegenden Erfindung finden sich in den Unteransprüchen.

Vorgeschlagen wird eine Walze zur Verwendung in einer Maschine zur Herstellung oder Verarbeitung einer Faserstoffbahn, die zumindest eine Beschichtung aufweist, welche die radial äußere Oberfläche der Walze bereitstellt, wobei die Beschichtung eine erste Komponente aus metallischem, keramischem oder Cermet-basiertem Material sowie eine zweite Komponente aus einem polysiloxan-basierten Polymermaterial umfasst, und wobei die radial äußere Oberfläche sowohl Material der ersten Komponente als auch der zweiten Komponente aufweist.

Die metallische, keramische oder Cermet-basierte Komponente der Walzenoberfläche wird heutzutage meist in Form einer thermischen Spritzschicht auf einen Walzengrundkörper aufgebracht. Das Vorsehen der zweiten Komponente aus Polymermaterial kann als Versiegelung bezeichnet werden. Dieses Versiegelungsmaterial umfasst in Walzen gemäß Aspekten der Erfindung ein polysiloxan-basiertes Polymermaterial.

Dabei liegt die Bespannung und/oder das Papier zumindest über die meiste Zeit der Einsatzdauer im Wesentlichen auf den abriebfesten Beschichtungsspitzen der ersten Komponente auf. Das polysiloxan-basierte Polymer in Vertiefungen des Schichtaufbaus liefert die Anti-Haft-Eigenschaften gegenüber organischen und/oder anorganischen Stoffen. Im Auslieferungszustand der Beschichtung kann auch ein Überstand der polysiloxan-basierten Polymer-Versiegelung bestehen, sodass die Spitzen der ersten Komponenten erst durch Verschleiß im Betrieb der zweiten Komponente an die Oberfläche gelangt. Alternativ kann der Überstand auch bereits vor der Auslieferung beispielsweise durch Schleifen entfernt werden, oder die Menge der zweiten Komponente so gewählt werden, dass gar kein Überstand entsteht.

Vorteilhafterweise kann dabei vorgesehen sein, dass das polysiloxan-basierte Polymermaterial quervernetzt wird bzw. ist.

Das polysiloxyan-basierte Polymermaterial kann je nach Einsatzzweck und Einsatzbedingung unterschiedlich gewählt werden.

So kann beispielsweise vorgesehen sein, dass das polysiloxan-basierte Polymermaterial ein Polysiloxan-Oligomer oder Polysiloxan-Polymer der Zusammensetzung

-[(SiR¹R²)-O-]ₙ-

umfasst oder daraus besteht, wobei das Polysiloxan-Oligomer oder Polysiloxan-Polymer eine lineare, verzweigte/dendritische oder zyklische Architektur hat und R¹ und R² unabhängig voneinander H, CH₃, C₂-C₁₅-Alkylgruppen (linear, verzweigt oder zyklisch) oder C₅-C₁₄-Aromaten sind, und wobei n eine ganze Zahl zwischen 2 und 10'000, bevorzugt zwischen 5 und 1'000, ganz besonders bevorzugt zwischen 10 und 100 ist.

Die Alkyl-Substituenten und/oder die aromatischen Substituenten in R¹ und R² können mit funktionellen Gruppen ausgerüstet sein, wie beispielsweise Halogene, AlkenylGruppen, Alkinyl-Gruppen, Alkaryl-Gruppen, Heteroalkyl-Gruppen, Heteroaryl-Gruppen, Hydroxygruppen, Amingruppen (primäre, sekundäre, tertiäre und quartäre Amine- bzw. Ammoniumgruppen), Sulfide, Disulfide, Ether, Thioether, Carbonsäuren und deren Salze, Sulfonsäuren und deren Salze, Ester oder Amide.

Insbesondere zur weiteren Verbesserung der Quervernetzung bzw. Quervernetzbarkeit können noch weitere Reagenzien zugegeben werden.

Alternativ oder zusätzlich kann vorgesehen sein, dass das polysiloxan-basierte Polymermaterial ein Copolymer mit der Zusammensetzung

-{[(SiR¹R²)-O-]ₙ-[Y]ₘ-}ₓ

umfasst oder daraus besteht, wobei Y ein Monomer aus der Stoffklasse der Acrylate, Methacrylate, Urethane, Epoxide, Amide oder Ether ist; R¹ und R² unabhängig voneinander H, CH₃, C₂-C₁₅-Alkylgruppen (linear, verzweigt oder zyklisch) oder C₅-C₁₄-Aromaten sind, und wobei n eine ganze Zahl zwischen 2 und 10'000, bevorzugt zwischen 5 und 1'000, ganz besonders bevorzugt zwischen 10 und 100 ist und m eine ganze Zahl zwischen 2 und 10'000, bevorzugt zwischen 10 und 1'000, ganz besonders bevorzugt zwischen 25 und 100 ist, und wobei das Verhältnis m:n den Bereich 100:5 bis 100:500, bevorzugt den Bereich von 100:10 bis 100:100, und besonders bevorzugt den Bereich von 100:20 bis 100:50 umspannt.

Das Copolymer kann dabei als statisches Copolymer, als Blockpolymer, als dendritisches Copolymer, als hyperverzweigtes Copolymer, als alternierendes Copolymer, als Gradienten-Copolymer oder als graft-Copolymer vorliegen (x = stat, block, dend, alt, grad oder graft). Die Anordnung der Polysiloxan-Blöcke in solchen Copolymeren mit dendritischer Architektur oder graft-Struktur kann vorteilhaft im äußeren Bereich erfolgen; umgekehrt können aber auch Copolymere mit dendritischer Architektur oder graft-Struktur zur Anwendung kommen, in denen die Polysiloxan-Blöcke sich im inneren Bereich befinden.

Die Formulierung des Polysiloxan-Oligomers oder Polysiloxan-Polymers oder des Copolymers mit Polysiloxan-Struktureinheiten kann als 1-Komponenten- oder 2-Komponenten-System erfolgen.

Die Vernetzung des Polysiloxan-Oligomers oder Polysiloxan-Polymers oder Copolymers mit Polysiloxan-Struktureinheiten kann entweder systemimmanent nach Mischung aller Rohstoffe unter Standardbedingungen/Raumtemperatur (besonders relevant für 2-Komponenten-Systeme) oder stimuli-induziert beispielsweise durch Erhitzen, durch Zugabe von Reagenzien wie Katalysatoren oder Wasser/Luftfeuchtigkeit, oder strahlungsinduziert (besonders relevant für 1-Kompone-Systeme) erfolgen.

Bevorzugt kann die Vernetzung des Polysiloxan-Oligomers oder Polysiloxan-Polymers oder Copolymers mit Polysiloxan-Struktureinheiten durch Polykondensation erfolgen, die insbesondere unter Zugabe von Vernetzern erfolgt. Gegebenenfalls können auch noch metallorganische Katalysatoren verwendet werden, beispielsweise auf Basis von Zinn, Titan oder Magnesium.

Die Vernetzer können dabei die Zusammensetzung
**Z₃SiR³ oder Z₄Si**
haben.
R³ kann dabei aus H, CH₃, C₂-C₁₅-Alkylgruppen (linear, verzweigt oder zyklisch) oder C₅-C₁₄-Aromaten gewählt sein.

Die Alkyl-Substituenten und/oder die aromatischen Substituenten in R³ können mit funktionellen Gruppen ausgerüstet sein wie beispielsweise Halogene, AlkenylGruppen, Alkinyl-Gruppen, Alkaryl-Gruppen, Heteroalkyl-Gruppen, Heteroaryl-Gruppen, Hydroxygruppen, Amingruppen (primäre, sekundäre, tertiäre und quartäre Amine- bzw. Ammoniumgruppen), Sulfide, Disulfide, Ether, Thioether, Carbonsäuren und deren Salze, Sulfonsäuren und deren Salze, Ester oder Amide.

Die Struktureinheiten Z können jeweils eine hydrolysierbare Gruppe wie beispielsweise ein Carbonsäurechlorid, ein Carbonsäureester (insbesondere ein Acetat), ein Carbonsäureanhydrid, ein Lakton oder ein Benzylchlorid enthalten.

Alternativ kann die Vernetzung des Polysiloxan-Oligomers oder Polysiloxan-Polymers oder Copolymers mit Polysiloxan-Struktureinheiten durch Hydrosilylierung erfolgen, insbesondere unter Zugabe von Katalysatoren. Dies können beispielsweise Katalysatoren auf Basis von metallorganischen Platin-Verbindungen sein. Gegebenenfalls können auch hier Vernetzer, beispielsweise Oligosilane (Verbindungen, die mindestens dreimal das Silan-Strukturelement SiH aufweisen) oder Oligoalkene (Verbindungen, die mindestens dreimal das Strukturelement der C=C-Doppelbindung aufweisen) zum Einsatz kommen.

Wiederum alternativ kann die Vernetzung des Polysiloxan-Oligomers oder Polysiloxan-Polymers oder Copolymers mit Polysiloxan-Struktureinheiten durch radikalische Vernetzung erfolgen, insbesondere nach Zugabe von Radikalbildnern wie beispielsweise Benzoylperoxid, Dicumylperoxid, etc.

Es hat sich gezeigt, dass durch eine Versieglung der Walzenoberfläche mit einem gehärteten Polymer auf Polysiloxanbasis (=Polysiloxanschicht) eine Walze mit niedriger Oberflächenenergie und somit guten Anti-Haft-Eigenschaften erreicht werden kann. Eine Additivierung der Polysiloxan-Schicht ist dabei zwar möglich, aber zur Erzielung der gewünschten Anti-Haft-Eigenschaften nicht nötig.

Es ist dabei möglich, durch Variation des Sieglermaterials und/oder weiterer Parameter, Walzen mit sehr niedriger Oberflächenenergie zu erhalten.

In vorteilhaften Ausführungen kann vorgesehen sein, dass die Oberfläche eine Oberflächenenergie von weniger als 25 mN/m, insbesondere 20 mN/m oder weniger aufweist. Alternativ oder zusätzlich kann auch vorgesehen sein, dass die Oberfläche bei Benetzung mit der Testflüssigkeit Wasser einen Kontaktwinkel von mindestens 100°, insbesondere 110° oder mehr aufweist (Kontaktwinkel H2O [°]).

### Beispiel 1: Oberflächenenergie von nativen Stahlsubstraten bzw. von mit Lichtbogen beschichteten Stahlsubstraten, die ggf. eine weitere Beschichtung mit einer polysiloxan-basierenden Sieglerschicht aufweisen.

Die folgende Tabelle zeigt den Einfluss der polysiloxan-basierenden Sieglerschicht auf die Oberflächenenergie (OE) sowie den Kontaktwinkel. Die Oberflächenenergien wurden jeweils nach der Methode von Owens-Wendt-Rabel-Kaelble auf Grundlage von Kontaktwinkelmessungen mit den Testflüssigkeiten Wasser und Diiodmethan berechnet.

**Tabelle 1: Oberflächenenergie (OE) von nicht-versiegelten bzw. versiegelten Oberflächen.**

| **Substrat** | **Sieglerschicht** | **Schliff** | **Kontaktwinkel H₂O [°]** | **Kontaktwinkel CH₂I₂ [°]** | **OE_{ges} [mN/m]** | **OE_{disp} [mN/m]** | **OEₚₒₗ [mN/m]** |
|---|---|---|---|---|---|---|---|
| th. Spritzschicht | nein | nein | 62 | 41 | 50,6 | 39,0 | 11,5 |
| th. Spritzschicht | nein | ja | 54 | 45 | 54,1 | 37,2 | 17,0 |
| gestrahlter Stahl | ja | nein | 113 | 91 | 12,9 | 12,2 | 0,6 |
| th. Spritzschicht | ja | nein | 112 | 90 | 13,6 | 12,9 | 0,7 |
| th. Spritzschicht | ja | ja | 143 | 105 | 7,6 | 7,1 | 0,5 |

Alle mit Polysiloxanen versiegelten Oberflächen zeigen Oberflächenenergien kleiner als 20 mN/m, im Gegensatz zu einer nicht-versiegelten thermischen Spritzschicht, die Oberflächenenergien größer als 50 mN/m hat (Tabelle 1). Während die mit Polysiloxanen beschichteten Stahlsubstrate Oberflächenenergien von 19,5 mN/m bzw. 12,9 mN/m zeigen, haben verschiedene lichbogengespritzte thermische Spritzschichten, die mit Polysiloxan-Sieglern imprägniert wurden, Oberflächenenergien von 13,6 mN/m (as-sprayed) bzw. 7,6 mN/m (im geschliffenen Zustand).

Die erste Komponente aus metallischem, keramischem oder Cermet-basiertem Material kann verschiedene Struktureigenschaften aufweisen.

So kann diese erste Komponente beispielsweise als nicht-poröse Schicht ausgeführt sein, auf die die polysiloxan-basierte zweite Komponente aufgebracht wird.

In bevorzugten Ausführungen kann dabei vorgesehen sein, dass die Walzenoberfläche eine stochastische Struktur aufweist. Damit soll bezeichnet werden, dass auf der radial äußeren Oberfläche weder das Material der ersten Komponente noch das Material der zweiten Komponente eine regelmäßige Struktur mit sich wiederholenden gleichförmigen Elementen aufweist.

Da die Oberfläche der Walze aus zwei Materialien besteht, die sehr stark unterschiedlich sind (metallisches, keramisches oder Cermet-basiertes Material der ersten Komponente gegenüber polysiloxan-basiertem Polymermaterial der zweiten Komponente) kann nicht ausgeschlossen werden, dass diese die Faserstoffbahn beim direkten Kontakt unterschiedlich beeinflussen (z.B. hinsichtlich Glanz oder Rauigkeit). Auch wenn die Unterschiede klein sind, sind sie für das Auge häufig doch erkennbar, wenn sie in regelmäßigen Mustern auftreten. Dies wird dann als Qualitätsmangel der Faserstoffbahn wahrgenommen. Weist die Walze dem hingegen eine stochastische Oberfläche auf, bei dem keine der Materialkomponenten regelmäßige und sich wiederholende Elemente aufweist, sind die Unterschiede in der Faserstoffbahn an Glanz, Glätte etc. ebenso stochastisch, und fallen dem Betrachter weitaus weniger ins Auge.

In weiteren vorteilhaften Ausführungen kann aber auch vorgesehen sein, dass die erste Komponente eine poröse Schicht bildet, und der Siegler in Form der polysiloxan-basierten zweiten Komponente ganz oder zumindest teilweise in diese poröse Schicht eindringt und in die Poren der porösen Schicht eingelagert ist.

Ausführungen, bei denen die erste Komponente eine poröse Schicht bildet, weisen aufgrund der unregelmäßigen Porenstruktur der ersten Komponenten stets eine stochastische Struktur wie oben beschrieben auf.

Besonders überraschend ist dabei, dass die niedrige Oberflächenenergie der versiegelnden Polysiloxan-Schicht auch im Fall niedriger Höhen der Polysiloxan-Schicht gewährleistet ist.

Das polysiloxan-basierte Polymermaterial, das in dieser Versiegelung verwendet wird, weist vorteilhafterweise niedrigviskose Eigenschaften auf, die eine Penetration in die Poren der Walzenoberfläche ermöglichen. Somit erfolgt eine effektive Anbindung der Versiegelung an die Schicht. Auf Grund eben dieser niedrigen Viskosität kann in der Formulierung der Versiegelung vollständig oder wenigstens weitestgehend auf den Einsatz von Lösemitteln verzichtet werden. (Der Sammelbegriff "Lösemittel" umfasst dabei sowohl organische Lösemittel als auch Wasser).

Die Schichthöhe der Beschichtung kann je nach Anwendung sehr unterschiedlich sein.

So können die Schichthöhen insbesondere zwischen 30 µm und 2000 µm, bevorzugt zwischen 50 µm und 700 µm, besonders bevorzugt zwischen 50 µm und 400 µm betragen.

In Fällen mit nicht-porösen Strukturen der ersten Komponenten wird die Sieglerschicht lediglich auf der Oberfläche der Beschichtung verbleiben. Bei porösen Strukturen hingegen dringt das polysiloxan-basierte Polymer auch tiefer in die Struktur der Beschichtung ein. So kann beispielsweise vorgesehen sein, dass die zweite Komponente (von der Walzenoberfläche aus betrachtet) zumindest 50 µm, insbesondere mehr als 100 µm, bevorzugt mehr als 150 µm tief in die erste Komponente eingedrungen ist.

Überaschenderweise hat sich gezeigt, dass sich auch bei sehr niedrigen Höhen des polysiloxan-basierten Polymers die gewünschten niedrigen Oberflächenenergien bzw. hohen Kontaktwinkel erreichen lassen. Eine zusätzliche Additivierung des Polysiloxan-Materials ist dabei nicht notwendig.

Ein bevorzugtes Anwendungsgebiet von Walzen gemäß Aspekten der vorliegenden Erfindung sind Walzen im Bereich der Trockenpartie einer Papiermaschine.

In einigen Anwendungen ist es dabei vorteilhaft, wenn der Siegler aus polysiloxan-basiertem Polymer über die gesamte Oberfläche der Walze verteilt ist. Dies ist beispielsweise bei klassischen Trockenzylindern oder Leitwalzen der Fall.

Es existieren jedoch auch Anwendungen, bei denen es vorteilhaft bzw. ausreichend ist, wenn die Oberfläche nur auf einem Teil der Walzenoberfläche, insbesondere im Bereich der stirnseitigen Ränder, Material der zweiten Komponente aufweist, während sie auf der gesamten Mantelfläche Material der ersten Komponente aufweist. Eine solche Anwendung stellen Yankee-Zylinder dar, die beispielsweise bei der Herstellung von Tissuepapieren eingesetzt werden. Hier sind insbesondere die Randbereiche anfällig für das Anhaften von Schmutzpartikeln, sodass in diesen Bereichen die Verwendung eines polysiloxan-basierten Sieglers sehr vorteilhaft ist, während im Bereich der Bahnmitte auf einen solchen Siegler verzichtet werden kann.

Weiterhin wird ein Verfahren zur Herstellung oder Bearbeitung einer Walze zur Verwendung in einer Maschine zur Herstellung oder Verarbeitung einer Faserstoffbahn vorgeschlagen, umfassend die Schritte:
a. Bereitstellen eines Walzengrundkörpers
b. Aufbringen einer zweiten Komponente aus einem polysiloxan-basierten Polymermaterial.

Bei dem Walzengrundkörper kann es sich um die Rollenoberfläche selbst handeln. Alternativ kann der bereitgestellte Walzengrundkörper auch bereits eine oder auch mehrere Beschichtungen insbesondere aus einem metallischem, keramischem oder Cermet-basiertem Material aufweisen, wobei das Aufbringen dieser Beschichtungen beispielsweise durch thermisches Spritzen erfolgt ist.

Vorzugsweise umfasst das Verfahren weiter den Schritt des Quervernetzens des polysiloxan-basierten Polymermaterials, wobei die Quervernetzung entweder systemimmanent nach Mischung aller Rohstoffe oder stimuli-induziert beispielsweise durch Erhitzen, durch Zugabe von Reagenzien wie Katalysatoren, Wasser/Luftfeuchtigkeit, oder strahlungsinduziert erfolgt.

Es kann dabei vorgesehen sein, dass die Quervernetzung durch Polykondensation unter Zugabe von Vernetzern erfolgt, wobei die Vernetzer die Zusammensetzung Z₃SiR³ oder Z₄Si haben, und R³ aus H, CH₃, C₂-C₁₅-Alkylgruppen (linear, verzweigt oder zyklisch) oder C₅-C₁₄-Aromaten gewählt ist und die Struktureinheiten Z eine hydrolysierbare Gruppe wie beispielsweise ein Carbonsäurechlorid, einen Carbonsäureester, insbesondere ein Acetat, ein Carbonsäureanhydrid, ein Lakton oder ein Benzylchlorid enthalten.

Alternativ kann auch vorgesehen sein, dass die Quervernetzung durch Hydrosilylierung unter Zugabe von Katalysatoren oder durch radikalische Vernetzung nach Zugabe von Radikalbildnern erfolgt.

Die erste Komponente kann beispielsweise auf dem Weg des thermischen Spritzens aufgebracht werden. In diesem Fall umfasst das Verfahren weiter den Schritt:
a2. Aufbringen einer ersten Komponente aus einem metallischem, keramischem oder Cermet-basiertem Material, wobei das Aufbringen insbesondere durch thermisches Spritzen erfolgt,
wobei der Schritt a2. vor dem Schritt b. durchgeführt wird.

Verfahren gemäß Aspekten der Erfindung können zur erstmaligen Herstellung einer Walze eingesetzt werden.

Walzen zur Verwendung in einer Maschine zur Herstellung oder Verarbeitung einer Faserstoffbahn sind im Betrieb einem stetigen Verschleiß ausgesetzt, so dass ihre Oberflächenbeschichtung regelmäßig erneuert werden muss. Diese Erneuerung der Beschichtung kann ebenfalls mit Verfahren gemäß Aspekten der vorliegenden Erfindung erfolgen.

Im Folgenden wird die Erfindung anhand von Figuren erläutert. Die Figuren zeigen im Einzelnen:
- Figur 1: Schematischer Ausschnitt einer Walze gemäß einem Aspekt der Erfindung
- Figur 2a: Schematischer Ausschnitt einer Walze gemäß einem weiteren Aspekt der Erfindung
- Figur 2b: Mikroskopaufnahme einer Beschichtung für eine Walze gemäß einem weiteren Aspekt der Erfindung
- Figur 3: Walze gemäß weiteren Aspekten der Erfindung

Figur 1 zeigt schematisch den Aufbau einer Beschichtung mit nicht-poröser Struktur der ersten Komponente 2 und Versiegelung 10. Dabei ist auf einer Rollenoberfläche 1 die erste Komponente 2 aus metallischem, keramischem oder Cermet-basiertem Material aufgebracht. Diese erste Komponente weist eine weitgehend geschlossene innere Struktur auf und ist insbesondere nicht porös. Die Oberseite dieser ersten Komponente 2 ist nicht völlig glatt, sondern weist eine gewisse Topografie auf. Die zweite Komponente 10 in Form eines polysiloxan-basierten Polymers 10 ist bei der Ausführung gemäß Figur 1 auf diese Oberseite aufgetragen und füllt die Topografie der Oberseite ganz oder weitgehend auf.

Wie zu erkennen ist, weist die radial äußere Oberfläche der Walze sowohl Material der ersten Komponente 2 als auch der zweiten Komponente 10 auf.

Die Bespannung und/oder die Papierbahn liegt dabei im Wesentlichen auf den abriebfesten Beschichtungsspitzen (Gipfeln) 12 auf. Das polysiloxan-basierte Polymer / der Siegler in den Vertiefungen des Schichtaufbaus liefert die Anti-Haft-Eigenschaften 11 gegenüber organischen und/oder anorganischen Stoffen.

Weder das Material der ersten Komponente 2 noch das Material der zweiten Komponente 3 eine regelmäßige Struktur mit sich wiederholenden gleichförmigen Elementen. Die Struktur der Walzenoberfläche 1 ist somit eine stochastische Struktur im Sinne dieser Anmeldung.

Demgegenüber zeigt Figur 2a die Darstellung eines Schichtaufbaus mit poröser Struktur der ersten Komponente 3 und Versiegelung 10. Das polysiloxan-basierte Polymer 10 kann die vorhandene (offene) Porosität vollständig (wie hier gezeigt), oder auch zum überwiegenden Anteil ausfüllen.

Figur 2b zeigt zur Verdeutlichung noch eine Mikroskopaufnahme einer solchen Beschichtung. Das polysiloxan-basierte Polymer 10 ist hier als dunkle Flecken in der deutlich helleren metallischen, keramischen und/oder Cermet-basierenden porösen Beschichtung / ersten Komponente 3 zu erkennen.

Die Schichthöhe der Beschichtung kann je nach Anwendung sehr unterschiedlich sein. So können die Schichthöhen insbesondere zwischen 30 µm und 2000 µm, bevorzugt zwischen 50 µm und 700 µm, besonders bevorzugt zwischen 50 µm und 400 µm betragen.

Das polysiloxan-basierte Polymer 10 kann dabei bei einer porösen ersten Komponente 3 nicht nur in der Nähe der Oberfläche bleiben. In Figur 2a ist das polysiloxan-basierte Polymer 10 exemplarisch bis zur Rollenoberfläche 1 vorgedrungen.

Bei dem in Figur 2b gezeigten realen Beispiel kann das polysiloxan-basierte Polymer 10 noch in einem Abstand von 150 µm von der Oberfläche nachgewiesen werden. Es ist sogar möglich, Eindringtiefen von 350 µm oder mehr zu erzielen.

Solche Eindringtiefen sind für das Erzielen des gewünschten Effekts, der Reduzierung der Oberflächenenergie, nicht erforderlich. Allerdings können sie sich positiv auf die Stabilität der polysiloxan-basierten Sieglerschichten auswirken.

Versuche haben gezeigt, dass auch bei Einsatz in Papiermaschinen die niedrige Oberflächenenergie und, damit einhergehend, die schmutzabweisende Wirkung erhalten bleiben, trotz der kontinuierlich erfolgenden abrasiven Prozesse.

Dabei wurde bei einer papierberührenden Leitwalze nach mehrmonatiger Laufzeit immer noch eine Oberflächenenergie von 18,6 mN/m gemessen (bestimmt nach der Methode von Owens-Wendt-Rabel-Kaelble auf Grundlage von Kontaktwinkelmessungen mit den Testflüssigkeiten Wasser und Diiodmethan).

Die in den Figuren 1 und 2a dargestellten Beispiele zeigen jeweils einen Einschicht-Aufbau der Beschichtung, wo auf die Rollenoberfläche 1 jeweils eine metallische, keramische und/oder Cermet-basierende erste Komponente 2, 3 sowie ein polysiloxan-basiertes Polymer 10 als Siegler aufgebracht sind.

In Figur 3 ist beispielhaft gezeigt, dass dies Beschichtung auch in einem Mehrschicht-Aufbau erzeugt werden kann. Dabei werden mehrere Schichten von metallischer, keramischer und/oder Cermet-basierender Beschichtung 2, 3 übereinander auf die Rollenoberfläche 1 aufgebracht. Im Beispiel der Figur 3 sind das drei Schichten. Diese drei Schichten können gleich oder unterschiedlich ausgebildet sein. Insbesondere können es poröse Beschichtungen 3 oder nicht-poröse Beschichtungen 2 sein.

Im Falle von mehreren, übereinander angeordneten Schichten aus poröser Beschichtung 3 ist es möglich, dass das polysiloxan-basierte Polymer 10 die oberste Schicht der ersten Komponente 3 vollständig durchdringt und auch noch in Poren der tieferliegenden Schicht bzw. Schichten vordringt. Auch hier kann es passieren, dass das polysiloxan-basierte Polymer 10 (wie in Figur 2a gezeigt) bis zur Rollenoberfläche 1 vordringt.

### Bezugszeichenliste

- 1: Rollenoberfläche / Substrat
- 2: Metallische, keramische und/oder Cermet-basierende nicht-poröse Beschichtung / erste Komponente
- 3: Metallische, keramische und/oder Cermet-basierende poröse Beschichtung / erste Komponente
- 10: Polysiloxan-basiertes Polymer / Siegler / zweite Komponente
- 11: Anti-Haft-Eigenschaften
- 12: Beschichtungsspitzen (Gipfel)

## Patentansprüche

1. Walze zur Verwendung in einer Maschine zur Herstellung oder Verarbeitung einer Faserstoffbahn, die zumindest eine Beschichtung aufweist, welche die radial äußere Oberfläche der Walze bereitstellt, wobei die Beschichtung eine erste Komponente (2, 3) aus metallischem, keramischem oder Cermet-basiertem Material, sowie eine zweite Komponente aus einem polysiloxan-basierten Polymermaterial (10) umfasst, und wobei die radial äußere Oberfläche sowohl Material der ersten Komponente (2, 3) als auch der zweiten Komponente (10) aufweist.

2. Walze nach einem der vorherigen Ansprüche, **dadurch gekennzeichnet, dass** das polysiloxan-basierte Polymermaterial quervernetzt wird bzw. ist.

3. Walze nach einem der vorherigen Ansprüche, **dadurch gekennzeichnet, dass** die Walze eine stochastische Struktur aufweist, so, dass auf der radial äußeren Oberfläche weder das Material der ersten Komponente (2) noch das Material der zweiten Komponente (2) eine regelmäßige Struktur mit sich wiederholenden gleichförmigen Elementen aufweist.

4. Walze nach einem der vorherigen Ansprüche, **dadurch gekennzeichnet, dass** das polysiloxan-basierte Polymermaterial ein Polysiloxan-Oligomer oder Polysiloxan-Polymer der Zusammensetzung
-[(SiR¹R²)-O-]ₙ-
umfasst oder daraus besteht, wobei das Polysiloxan-Oligomer oder Polysiloxan-Polymer eine lineare, verzweigte/dendritische oder zyklische Architektur hat und R¹ und R² unabhängig voneinander H, CH₃, C₂-C₁₅-Alkylgruppen (linear, verzweigt oder zyklisch) oder C₅-C₁₄-Aromaten sind und wobei n eine ganze Zahl zwischen 2 und 10'000, bevorzugt zwischen 5 und 1'000, ganz besonders bevorzugt zwischen 10 und 100 ist.

5. Walze nach einem der vorherigen Ansprüche, **dadurch gekennzeichnet, dass** das polysiloxan-basierte Polymermaterial ein Copolymer mit der Zusammensetzung
-{[(SiR¹R²)-O-]ₙ-[Y]ₘ-}ₓ
umfasst oder daraus besteht, wobei Y ein Monomer aus der Stoffklasse der Acrylate, Methacrylate, Urethane, Epoxide, Amide oder Ether ist; R¹ und R² unabhängig voneinander H, CH₃, C₂-C₁₅-Alkylgruppen (linear, verzweigt oder zyklisch) oder C₅-C₁₄-Aromaten sind und wobei n eine ganze Zahl zwischen 2 und 10'000, bevorzugt zwischen 5 und 1'000, ganz besonders bevorzugt zwischen 10 und 100 ist und m eine ganze Zahl zwischen 2 und 10'000, bevorzugt zwischen 10 und 1'000, ganz besonders bevorzugt zwischen 25 und 100 ist, und wobei das Verhältnis m:n den Bereich 100:5 bis 100:500, bevorzugt den Bereich von 100:10 bis 100:100, und besonders bevorzugt den Bereich von 100:20 bis 100:50 umspannt.

6. Walze nach einem der vorherigen Ansprüche, **dadurch gekennzeichnet, dass** die Oberfläche eine Oberflächenenergie von weniger als 25 mN/m, insbesondere 20 mN/m oder weniger aufweist und/oder die Oberfläche bei Benetzung mit der Testflüssigkeit Wasser einen Kontaktwinkel von mindestens 100°, insbesondere 110° oder mehr aufweist.

7. Walze nach einem der vorherigen Ansprüche, **dadurch gekennzeichnet, dass** die erste Komponente (3) eine poröse Struktur ausbildet, und die zweite Komponente (10) zumindest teilweise in die Poren der porösen Struktur eingelagert ist.

8. Walze nach Anspruch 7, **dadurch gekennzeichnet, dass** die zweite Komponente von der Walzenoberfläche aus betrachtet, zumindest 50 µm, insbesondere mehr als 100 µm, bevorzugt mehr als 150 µm tief in die erste Komponente eingedrungen ist.

9. Walze nach einem der vorherigen Ansprüche, **dadurch gekennzeichnet, dass** die radial äußere Oberfläche nur auf einem Teil der Walzenoberfläche, insbesondere im Bereich der stirnseitigen Ränder, Material der zweiten Komponente (10) aufweist, während sie auf der gesamten Mantelfläche Material der ersten Komponente (2, 3) aufweist.

10. Verfahren zur Herstellung oder Bearbeitung einer Walze zur Verwendung in einer Maschine zur Herstellung oder Verarbeitung einer Faserstoffbahn, umfassend die Schritte:
a. Bereitstellen eines Walzengrundkörpers
b. Aufbringen einer zweiten Komponente aus einem polysiloxan-basierten Polymermaterial (10)

11. Verfahren nach Anspruch 10, wobei das Verfahren weiterhin den Schritt des Quervernetzens des polysiloxan-basierten Polymermaterials (10) umfasst, wobei die Quervernetzung entweder systemimmanent nach Mischung aller Rohstoffe oder stimuli-induziert beispielsweise durch Erhitzen, durch Zugabe von Reagenzien wie Katalysatoren, Wasser/Luftfeuchtigkeit, oder strahlungsinduziert erfolgt.

12. Verfahren nach Anspruch 11, **dadurch gekennzeichnet, dass** die Quervernetzung durch Polykondensation unter Zugabe von Vernetzern erfolgt, wobei die Vernetzer die Zusammensetzung Z3SiR³ oder Z4Si haben, und R³ aus H, CH₃, C₂-C₁₅-Alkylgruppen (linear, verzweigt oder zyklisch) oder C₅-C₁₄-Aromaten gewählt ist und die Struktureinheiten Z eine hydrolysierbare Gruppe wie beispielsweise ein Carbonsäurechlorid, einen Carbonsäureester, insbesondere ein Acetat, ein Carbonsäureanhydrid, ein Lakton oder ein Benzylchlorid enthalten.

13. Verfahren nach Anspruch 11 **dadurch gekennzeichnet, dass** die Quervernetzung durch Hydrosilylierung unter Zugabe von Katalysatoren oder durch radikalische Vernetzung nach Zugabe von Radikalbildnern erfolgt.

14. Verfahren nach einem der Ansprüche 10 bis 13, umfassend weiterhin den Schritt
a2. Aufbringen einer ersten Komponente (2, 3) aus einem metallischem, keramischem oder Cermet-basiertem Material, wobei das Aufbringen insbesondere durch thermisches Spritzen erfolgt,
wobei der Schritt a2. vor dem Schritt b. durchgeführt wird.

15. Verwendung einer Walze nach einem der Ansprüche 1 bis 9 in der Trockenpartie einer Maschine zur Herstellung oder Verarbeitung einer Faserstoffbahn, insbesondere als Leitwalze, Trockenzylinder oder Yankee-Zylinder.
